# FASCICULE DE BREVET EUROPEEN

(11) **EP 0 428 887 B1**
(45) Date de publication et mention de la délivrance du brevet: **05.10.1994**
(21) Numéro de dépôt: 90120350.5
(22) Date de dépôt: 24.10.1990
(51) Int. Cl.: A63C 5/12, B32B 7/12, C08J 5/12

(54) **Procédé de fabrication d'un ski collé**
Verfahren zur Herstellung eines geleimten Skis Verfahren zur Herstellung eines geleimten Skis
Process for producing a bonded ski

(30) Priorité: 22.11.1989 FR 8915663
(43) Date de publication de la demande: 29.05.1991
(73) Titulaire: SALOMON S.A., 74370 Pringy (FR)
(72) Inventeur: Nurit, Jean-Pierre, F-74000 Annecy (FR); Recher, Gilles, F-74000 Annecy (FR)

(56) Documents cités:
- EP-A- 0 145 000
- WO-A-81/00257
- AT-A- 382 083
- FR-A- 2 432 934
- FR-A- 2 444 563
- FR-A- 2 627 700
- CHEMICAL ABSTRACTS, vol. 109, 1988, page 68, résumé no. 150987k, Columbus,Ohio, US,& JP-A-63 94 838 (KOBE STEEL LTD) 25-04-1988

## Description

La présente invention concerne la fabrication des skis utilisés en sports d'hiver, et destinés à glisser sur la neige et la glace.

Les skis actuels ont généralement une structure composite dans laquelle sont combinés différents matériaux de manière que chacun d'eux intervienne de façon optimale, compte tenu de la distribution des contraintes mécaniques. Ainsi, la structure comprend généralement des éléments de protection périphériques, formant la face supérieure et les faces latérales du ski, des éléments internes de résistance ou lames de résistance, constitués en un matériau ayant une grande résistance et une grande raideur. La structure comprend également des éléments de remplissage tels qu'un noyau en structure alvéolaire, et une semelle de glissement formant la face inférieure du ski et assurant un bon glissement sur la neige.

Pour obtenir les caractéristiques physiques appropriées, la fabrication des skis modernes fait donc appel à des matériaux très divers : les semelles de glisse sont généralement en polyéthylène ; les noyaux alvéolaires sont en bois ou en mousse synthétique ; les carres disposés sur les arêtes inférieures du ski sont en acier ; des renforts sont souvent prévus en alliage d'aluminium ; les surfaces supérieures du ski sont réalisées en feuille thermoplastique.

Le caractère composite d'une telle structure de ski conduit à réaliser le ski par assemblage de plusieurs éléments préalablement enduits ou imprégnés d'une colle. Naturellement, la colle doit être compatible avec tous les éléments à assembler.

Dans la fabrication classique d'un ski, les deux liants principalement utilisés sont les époxydes et les polyuréthannes.

Ces liants ne suffisent pas pour faire facilement adhérer tous les matériaux que l'on souhaite utiliser dans la composition d'un ski moderne. Pour obtenir l'adhérence sur certains matériaux, on doit recourir à des traitements de surfaces ou des enductions de primaires, pour promouvoir les adhérences.

Les enductions de primaires présentent de nombreux inconvénients. En particulier, les primaires sont initialement en solution dans des solvants : les solvants réagissent sur les substrats sur lesquels le primaire est appliqué, provoquant des risques de fragilisation ; en outre, pendant leur évaporation, ils sont agressifs vis-à-vis des utilisateurs, ils risquent d'entraîner des accidents, et entraînent une pollution néfaste. L'application des primaires doit en outre être effectuée avec une grande régularité, pour obtenir une couche d'épaisseur constante, ce qui entraîne des opérations complexes et difficiles. Le primaire, une fois appliqué sur un substrat, nécessite d'utiliser le substrat relativement vite pour la fabrication du ski, excluant un stockage de longue durée.

Les traitements de surface entraînent des opérations coûteuses, des manipulations pénibles et des investissements non négligeables.

Le document FR-A- 2627700 concerne un procédé d'assemblage d'éléments d'un ski qui consiste à prévoir de faire adhérer un film sur chaque élément à assembler, puis réaliser l'assemblage proprement dit par fusion des films entre eux.

La présente invention a notamment pour objet d'éviter les inconvénients des procédés connus, en proposant un nouveau procédé permettant un collage sur pratiquement toutes les surfaces des constituants du ski, sans nécessiter de traitements de surfaces ni d'enduction de primaires.

Notamment, l'invention permet le collage d'une feuille polyamide comme surface supérieure de ski, par collage à l'aide d'une colle époxy, d'une colle polyester, ou d'une colle vinylester.

Pour atteindre ces objets ainsi que d'autres, le procédé de fabrication d'un ski selon la présente invention comprend une étape d'assemblage comprenant une ou plusieurs étapes successives au cours de laquelle (desquelles) on réalise l'assemblage d'au moins un premier élément et d'un second élément par action d'une couche de colle entre la surface de jonction du second élément et un film interposé à l'état solide comportant au moins une couche à base de polymère ou copolymère greffé ; au cours d'une première étape ou pendant l'étape d'assemblage finale, proprement dite, la face du film orientée vers la surface de jonction du premier élément est solidarisée directement avec ladite surface de jonction du premier élément par une liaison chimique ou physico-chimique ou par interdiffusion des chaînes de polymères, ou par ancrage mécanique, ou par soudure, caractérisé en ce que pendant l'étape finaie, on fait adhérer la face du film orientée vers la surface de colle, avec la couche de colle par pressage à chaud.

Selon un mode de réalisation, le film est avantageusement à base de polymère ou copolymère greffé par action d'acide carboxylique, d'anhydride d'acide carboxylique ou d'ester d'acide carboxylique.

On peut utilement greffer un polymère par action d'acide acrylique, d'acide méthacrylique, ou d'anhydride maléique, ou par une combinaison de deux ou de trois de ces produits.

Le polymère greffé peut être un polyéthylène.

En alternative, le polymère greffé peut être un copolymère d'éthylène et d'acétate de vinyle (EVA).

Selon un mode de réalisation, après greffe par un acide, on peut neutraliser par des ions métalliques de type sodium, zinc ou autres Pour obtenir un film à base de ionomère.

Selon l'invention on peut notamment utiliser une colle époxyde ou une colle polyester pour assembler par collage, avec interposition d'un tel film à base de polyéthylène greffé, un premier élément constitué de l'un des matériaux suivants : polyamide, polyéthylène non traité, polyéthylène téréphtalate, polybutadiène téréphtalate, polypropylène, alliage d'aluminium, aluminium traité ou acier.

D'autres objets, caractéristiques et avantages de la présente invention ressortiront de la description suivante de modes de réalisation particuliers, faite en relation avec les figures jointes, parmi lesquelles :
- les figures 1 à 4 illustrent un procédé d'assemblage par collage selon un premier mode de réalisation de l'invention ;
- les figures 5 et 6 illustrent un procédé d'assemblage par collage selon un second mode de réalisation de l'invention ; et
- la figure 7 illustre un procédé d'assemblage par collage selon un troisième mode de réalisation de l'invention.

Dans le mode de réalisation représenté sur les figures 1 à 4, le procédé de l'invention permet l'assemblage d'un premier élément 1 et d'un second élément 2, selon leurs surfaces de jonction respectives 3 et 4, au moyen d'une couche de colle 5 interposée entre lesdites surfaces de jonction 3 et 4. Le second élément 2 est supposé compatible avec la colla 5, c'est-à-dire que la colla 5 présente un bon pouvoir d'adhésion sur le second élément 2. Par contre, le premier élément 1 est en une matière pouvant ne pas présenter une bonne compatibilité avec la colla 5, c'est-à-dire que la colle 5 ne présente pas un bon pouvoir d'adhésion sur la surface de jonction 3 du premier élément 1.

Pour permettre l'assemblage du premier élément 1 avec le second élément 2, le premier élément 1 n'ayant pas un bon pouvoir d'adhérence avec la colle 5, on interpose entre la couche de colla 5 et la surface de jonction 3 du premier élément 1 un film 6 dit "compatibilisant" comportant au moins une couche à base de polymère ou copolymère greffé conférant au film 6 des propriétés de compatibilité avec la colle 5. Le film 6 est thermofusible.

Le film 6 doit comporter une face de collage, ou face orientée vers la colla 5, en une matière telle que la colla 5 présente un bon pouvoir adhésif sur le film 6. Le film doit en outre comporter une face d'assemblage, ou face orientée vers la surface de jonction 3 du premier élément 1, en une matière permettant sa solidarisation avec ladite surface de jonction 3 du premier élément 1.

En ce qui concerne la liaison film 6 - premier élément 1, la solidarisation entre le film 6 et le premier élément 1 peut être assurée par une liaison chimique ou physico-chimique ou par interdiffusion des chaînes de polymères, ou par ancrage mécanique, ou par soudure.

En ce qui concerne la présence de la colle 5, une première possibilité, représentée sur les figures 1 à 4, consiste à enduire la surface de jonction 4 du second élément 2 d'une colle 5, comme le représente la figure 3, avant assemblage par pressage de la couche de colle 5 contre le film 6 et obtention de l'ensemble représenté sur la figure 4.

Une seconde façon d'assurer la solidarisation entre le film et le second élément 2 peut être prévue dans le cas où le second élément 2 comporte une surface de jonction 4 à base de résine polyester non entièrement réticulée. On peut alors appliquer la surface de jonction 4 du second élément 2 directement contre le film 6, et, par chauffage, la résine non entièrement réticulée du second élément 2 assure elle-même la fonction de collage, l'adhésion étant obtenue par complément de réticulation de ladite résine.

Dans le cas d'un renfort métallique, le film 6 peut avantageusement être réalisé par un procédé de poudrage électrostatique.

Dans tous les cas, un film 6 très mince peut être utilisé, d'épaisseur avantageusement comprise entre quelques microns et quelques dixièmes de millimètre : une épaisseur de quelques microns peut suffire.

On peut avantageusement utiliser un film 6 à base de polymère ou copolymère greffé par action d'acide carboxylique ou d'anhydride d'acide carboxylique, par exemple par l'acide acrylique, par l'acide méthacrylique, ou par l'anhydride maléique.

Un tel film 6 peut notamment être réalisé en polyéthylène greffé, par exemple en polyéthylène greffé par l'anhydride maléique. Ce mode de réalisation permet, par exemple, d'assurer le collage par une colle époxyde ou une colle polyester d'un premier élément 1 dont la surface de jonction est constituée de l'un des matériaux suivants : polyamide, polyéthylène non traité, polyéthylène téréphtalate, polybutadiène téréphtalate, polypropylène, aluminium traité, alliage d'aluminium ou acier.

Le film 6 peut être constitué d'un copolymère d'éthylène et d'acétate de vinyle (EVA), greffé par action d'acide carboxylique ou d'anhydride d'acide carboxylique.

Selon un autre mode de réalisation, après greffe par un acide, on neutralise par des ions métalliques de type sodium, zinc ou autres pour obtenir un film à base de ionomère. Un tel film ionomère peut avantageusement être utilisé pour un collage par une colle époxyde ou une colle polyester d'un premier élément 1 dont la surface de jonction est constituée de l'un des matériaux suivants : polyéthylène non traité, alliage d'aluminium, aluminium traité ou acier.

A titre d'exemple, l'utilisation d'un film "compatibilisant" 6 en polyéthylène greffé à l'anhydride maléique permet le collage d'un premier élément 1 en polyamide par une colle 5 en résine époxy. Selon l'invention, on provoque l'adhésion du film 6 sur le premier élément 1 par réaction chimique entre les groupements anhydride maléique greffés à la surface du polyéthylène et les groupements terminaux du polyamide. Ces groupements existent en faible concentration dans le matériau, mais présentent la particularité de migrer à l'extrême surface lors de l'extrusion de la feuille de polyamide et sont donc disponibles pour la réaction. La réaction conduit à la substitution de l'atome d'oxygène du cycle maléique par l'atome d'azote du groupement terminal amine du polyamide et formation d'une molécule d'eau. Il est nécessaire de porter les substrats à des températures supérieures à 115° C pour déclencher la réaction. On peut donc plaquer à chaud, par calandrage ou pressage, le film 6 contre le premier élément 1 pour assurer leur solidarisation l'un à l'autre.

Le film 6 peut être de type monocouche, comme le représentent les figures 1 à 4.

En alternative, le film 6 peut être de type multicouche, comme représenté sur la figure 7, comportant au moins une première couche 61 formant face de collage compatible avec la colle 5, et une seconde couche 62 formant face d'assemblage compatible avec le premier élément 1.

Dans le mode de réalisation représenté sur les figures 1 à 4, l'assemblage s'effectue par étapes successives : au cours d'une première étape illustrée par les figures 1 et 2 on assemble par calandrage ou pressage à chaud le film 6 dit "compatibilisant" sur la surface de jonction 3 du premier élément 1 présentant un défaut d'adhérence avec la colle 5 ; la température doit être élevée au niveau du point de ramollissement du film ; au cours d'une seconde étape, on applique la colle 5 sur la surface de jonction 4 du second élément 2, comme le représente la figure 3 ; au cours d'une troisième étape, on applique l'une contre l'autre les couches constituées par la colle 5 et le film 6, réalisant l'assemblage tel que représenté sur la figure 4.

Dans le mode de réalisation représenté sur les figures 5 et 6, on dispose tous les éléments dans un moule, c'est-à-dire, dans l'ordre : le premier élément 1, le film 6, la couche de colle 5, le second élément 2 ; par pressage à chaud, on applique tous les éléments les uns sur les autres, et on réalise l'assemblage en une étape. La température de l'ensemble doit également être élevée au niveau du point de ramollissement du film.

On comprendra que le procédé de l'invention permet d'obtenir un ski à structure composite, comprenant au moins un premier élément 1 et un second élément 2 solidarisés l'un à l'autre par une colle 5 disposée entre les deux surfaces de jonction des éléments, un film dit "compatibilisant" étant disposé entre la colle et le premier élément 1, ledit film autorisant la solidarisation par collage des éléments l'un par rapport à l'autre. Dans une telle structure de ski, on constate la présence d'un film dit "compatibilisant" de polymère comprenant au moins une couche constituée de polymères ou copolymères greffés.

La présente invention n'est pas limitée aux modes de réalisation qui ont été explicitement décrits, mais elle en inclut les diverses variantes et généralisations contenues dans le domaine des revendications ci-après.

## Revendications

1. Procédé de fabrication d'un ski à structure composite comprenant une étape d'assemblage comprenant une ou plusieurs étapes successives au cours delaquelle (desquelles) on réalise l'assemblage d'au moins un premier élément (1) et d'un second élément (2) par action d'une couche de colle entre la surface de jonction (4) du second élément (2) et un film (6) interposé à l'état solide comportant au moins une couche à base de polymère ou copolymère greffé ; au cours d'une première étape ou pendant l'étape d'assemblage finale, proprement dite, la face du film orientée vers la surface de jonction (3) du premier élément (1) est solidarisée directement avec ladite surface de jonction (3) du premier élément par une liaison chimique ou physico-chimique ou par interdiffusion des chaînes de polymères, ou par ancrage mécanique, ou par soudure, caractérisé en ce que pendant l'étape finale, on fait adhérer la face du film orientée vers la surface de colle, avec la couche de colle (4) par pressage à chaud.

2. Procédé selon la revendication 1, caractérisé en ce que le film (6) est à base de polymère ou copolymère greffé par action d'acide carboxylique, d'anhydride d'acide carboxylique ou d'ester d'acide carboxylique.

3. Procédé selon la revendication 2, caractérisé en ce que le film est à base de polymère ou copolymère greffé par action de l'acide acrylique.

4. Procédé selon la revendication 2, caractérisé en ce que le film est à base de polymère ou copolymère greffé par action de l'acide méthacrylique.

5. Procédé selon la revendication 2, caractérisé en ce que le film est à base de polymère ou copolymère greffé par action de l'anhydride maléique.

6. Procédé selon la revendication 2, caractérisé en ce que le film est à base de polymère ou copolymère greffé par une combinaison d'acide acrylique et/ou d'acide méthacrylique et/ou d'anhydride maléique.

7. Procédé selon l'une quelconque des revendications 2 à 6, caractérisé en ce que le polymère est un polyéthylène.

8. Procédé selon l'une quelconque des revendications 2 à 6, caractérisé en ce que le polymère est un copolymère d'éthylène et d'acétate de vinyle (EVA).

9. Procédé selon la revendication 7, caractérisé en ce que, après greffe par un acide, on neutralise par un ion métallique pour obtenir un film à base de ionomère.

10. Procédé selon la revendication 7, caractérisé en ce que :
- la colle (5) est une colle époxy ou une colle polyester,
- le premier élément (1) comporte une surface de jonction (3) constituée de l'un des matériaux suivants : polyamide, polyéthylène non traité, polyéthylène téréphtalate, polybutadiène téréphtalate, polypropylène, alliage d'alumlnium, aluminium traité ou acier.

11. Procédé selon la revendication 9, caractérisé en ce que :
- la colle (5) est une colle époxy ou une colle polyester,
- le premier élément (1) comporte une surface de jonction (3) constituée de l'un des matériaux suivants : polyéthylène non traité, alliage d'aluminium, aluminium traité ou acier.

12. Procédé selon l'une quelconque des revendications 1 à 11, caractérisé en ce que le film (6) est du type monocouche.

13. Procédé selon l'une quelconque des revendications 1 à 11, caractérisé en ce que le film (6) est de type multicouche, comportant au moins une première couche (61) formant face de collage compatible avec la colle (5), et une seconde couche (62) formant face d'assemblage compatible avec le premier élément (1).

## Claims

1. Method for making a composite-structure ski, comprising an assembly step including one or several successive steps during which the assembly of at least one first element (1) and one second element (2) is obtained by action of a layer of adhesive between the junction surface (4) of the second element (2) and a film (6) inserted in the solid state, comprising at least one grafted polymer- or copolymer-based layer; during a first step, or during the final assembly step itself, the face of the film oriented towards the junction surface (3) of the first element (1) is affixed directly to said junction surface (3) of the first element by a chemical or physicochemical connection or by interdiffusion of the polymer chains, or by mechanical anchoring, or by welding, characterized in that during the final stage, the face of the film oriented towards the adhesive surface is adhered with the adhesive layer (4) by heat pressing.

2. Method according to claim 1, characterized in that the film (6) is polymer- or copolymer-based, grafted by action of carboxylic acid, carboxylic acid anhydride or carboxylic acid ester.

3. Method according to claim 2, characterized in that the film is polymer- or copolymer-based, grafted by action of acrylic acid.

4. Method according to claim 2, characterized in that the film is polymer- or copolymer-based, grafted by action of methacrylic acid.

5. Method according to claim 2, characterized in that the film is polymer- or copolymer-based, grafted by action of maleic anhydride.

6. Method according to claim 2, characterized in that the film is polymer- or copolymer-based, grafted by a combination of acrylic acid and/or methacrylic acid or maleic anhydride.

7. Method according to any of claims 2 to 6, characterized in that the polymer is a polyethylene.

8. Method according to any of claims 2 to 6, characterized in that the polymer is a copolymer of ethylene and vinyl acetate (EVA).

9. Method according to claim 7, characterized in that, after grafting by an acid, one neutralizes by a metallic ion to obtain an ionomer-based film.

10. Method according to claim 7, characterized in that:
- the adhesive (5) is an epoxy adhesive or a polyester adhesive,
- the first element (1) comprises a junction surface (3) constituted of one of the following materials: polyamide, non-processed polyethylene, polyethylene terephthalate, polybutadene terephthalate, polypropylene, aluminum alloy, processed aluminum or steel.

11. Method according to claim 9, characterized in that:
- the adhesive (5) is an epoxy adhesive or a polyester adhesive,
- the first element (1) comprises a junction surface (3) constituted of one of the following materials: non-processed polyethylene, aluminum alloy, processed aluminum or steel.

12. Method according to any of claims 1 to 11, characterized in that the film (6) is of the single-layer type.

13. Method according to any of claims 1 to 11, characterized in that the film (6) is of the multi-layer type, comprising at least one first layer (61) forming an adhesive surface compatible with the adhesive (5), and a second layer (62) forming an assembly surface compatible with the first element (1).

## Patentansprüche

1. Verfahren zur Herstellung eines Ski mit einem zusammengesetzten Aufbau, das einen Schritt des Zusammenfügens aufweist, der eine oder mehrere aufeinanderfolgende Schritte aufweist, während dem (denen) man das Zusammenfügen von zumindest einem ersten Element (1) und einem zweiten Element (2) durch Wirkung einer Klebstoffschicht zwischen der Verbindungsoberfläche (4) des zweiten Elementes (2) und einer Schicht (6) realisiert, die im festen Zustand zwischengefügt ist, die zumindest eine Schicht auf der Basis von Polymer oder einem veredelten Copolymer aufweist; im Verlauf eines ersten Schrittes oder während dem Schritt des eigentlichen Endzusammenfügens wird die Seite der Schicht, die in Richtung der Verbindungsoberfläche (3) des ersten Elementes (1) gerichtet ist, fest direkt mit der Verbindungsoberfläche (3) des ersten Elementes durch eine chemische oder physico-chemische Verbindung oder durch Zwischendiffusion von Polymerketten, oder durch mechanische Verankerung, oder durch Schweißen verbunden,
dadurch gekennzeichnet, daß
man während dem Endschritt die Seite der Schicht, die in Richtung der Klebstoffoberfläche gerichtet ist, an der Klebstoffschicht (4) durch Heißpressen anhaften laßt.

2. Verfahren gemaß Anspruch 1, dadurch gekennzeichnet, daß die Schicht (6) auf Polymer oder Copolymer basiert, das durch Wirkung einer Carbonsäure, eines Carbonsäureanhydrides oder von Carbonsäurester veredelt worden ist.

3. Verfahren gemäß Anspruch 2, dadurch gekennzeichnet, daß die Schicht auf Polymer oder Copolymer basiert, das durch Wirkung von Akrylsäure veredelt worden ist.

4. Verfahren gemaß Anspruch 2, dadurch gekennzeichnet, daß die Schicht auf Polymer oder Copolymer basiert, das durch Wirkung von Methakrylsäure veredelt worden ist.

5. Verfahren gemäß Anspruch 2, dadurch gekennzeichnet, daß die Schicht auf Polymer oder Copolymer basiert, das durch Wirkung von Maleinanhydrid veredelt worden ist.

6. Verfahren gemäß Anspruch 2, dadurch gekennzeichnet, daß die Schicht auf Polymer oder Copolymer basiert, das durch eine Kombination von Akrylsäure und/oder Methakrylsäure und/oder Maleinanhydrid veredelt worden ist.

7. Verfahren gemäß einem der Ansprüche 2 bis 6, dadurch gekennzeichnet, daß das Polymer ein Polyethylen ist.

8. Verfahren gemäß einem der Ansprüche 2 bis 6, dadurch gekennzeichnet, daß das Polymer ein Copolymer aus Ethylen und Vinylacetat ist (EVA).

9. Verfahren gemaß Anspruch 7, dadurch gekennzeichnet, daß man, nach dem Veredeln mit einer Säure, durch ein metallisches Ion neutralisiert, um eine Schicht auf Ionomerbasis zu erhalten.

10. Verfahren gemäß Anspruch 7, dadurch gekennzeichnet, daß:
- der Klebstoff (5) ein Epoxidklebstoff oder ein Polyesterklebstoff ist,
- das erste Element (1) eine Verbindungsoberfläche (3) aufweist, die aus einem der folgenden Materialien gebildet ist: Polyamid, nicht behandeltes Polyethylen, Polyethylen-Terephtalat, Polybutadien-Terephtalat, Polypropylen, eine Alumminiumlegierung, behandeltes Aluminium oder Stahl.

11. Verfahren gemaß Anspruch 9, dadurch gekennzeichnet, daß:
- der Klebstoff (5) ein Epoxidklebstoff oder ein Polyesterklebstoff ist,
- das erste Element (1) eine Verbindungsoberfläche (3) aufweist, die aus einem der folgenden Materialien gebildet ist: nicht behandeltes Polyethylen, eine Aluminiumlegierung, behandeltes Aluminium oder Stahl.

12. Verfahren gemäß einem der Ansprüche 1 bis 11, dadurch gekennzeichnet, daß die Schicht (6) vom Monoschicht-Typ ist.

13. Verfahren gemäß einem der Ansprüche 1 bis 11, dadurch gekennzeichnet, daß die Schicht (6) vom Multischicht-Typ ist und zumindest eine erste Schicht (61) aufweist, die die Klebeseite bildet, die kompatibel mit dem Klebstoff (5) ist, und eine zweite Schicht (62), die die Zusammenfügeseite bildet, die kompatibel mit dem ersten Element (1) ist.
